# FASCICULE DE BREVET EUROPEEN

(11) **EP 0 230 161 B1**
(45) Date de publication et mention de la délivrance du brevet: **18.10.1989**
(21) Numéro de dépôt: 86402505.1
(22) Date de dépôt: 12.11.1986
(51) Int. Cl.: D01F 9/14, C04B 35/52

(54) **Procédé de fabrication par retrait thermique de pièces tubulaires tissées, Formées au moins en partie de fibres de carbone**
Verfahren zur Herstellung von gewebten rohrförmigen mindestens teilweise aus Kohlenstoffasern gebildeten Gegenständen durch Heissschrumpfung
Process for manufacturing, by thermal shrinkage, tubular textile articles consisting at least partly of carbon fibres

(30) Priorité: 15.11.1985 FR 8517116
(43) Date de publication de la demande: 29.07.1987
(73) Titulaire: SOCIETE D'APPLICATIONS ET REALISATIONS DE TISSUS INDUSTRIELS S.A.R.T.I., F-69170 Tarare (FR)
(72) Inventeur: Rebut, Paul, F-69170 Tarare (FR)
(74) Mandataire: Mongrédien, André

(56) Documents cités:
- FR-A- 2 488 244
- US-A- 3 856 593
- US-A- 4 318 948
- PATENTS ABSTRACTS OF JAPAN, vol. 8, no. 172 (C-237)[1609], 9 Août 1984; & JP-A-59 69 410 (NISSAN JIDOSHA K.K.) 19-04-1984
- TEXTILE INSTITUTE AND INDUSTRY, vol. 14, no. 12, décembre 1976, pages 376-379, The Textile Institute, Manchester, GB; D. ROBBINS: "A retrospect of carbon fibre composites"
- L'INDUSTRIE TEXTILE, no. 1123, juin 1982, pages 515-518, Paris, FR; ANONYME: "Fibres de carbone tissées ou tressées"

## Description

L'invention concerne un procédé permettant de fabriquer par retrait thermique des pièces tubulaires tissées, composées au moins en partie de fibres de carbone.

Le document JP-A-5 969 410 ainsi que le brevet US-A-3 856 593 enseignent la réalisation de pièces épaisses de formes diverses, comprenant une armature formée d'un empilement de plusieurs couches de tissus, éventuellement cousues. Le tissu est formé de fibres de carbone, et ses interstices sont ensuite remplis de carbone par différents procédés, pour former des composites carbone-carbone.

Par ailleurs, l'article de D. ROBBINS intitulé «A Retrospect of Carbon Fibre Composites» et publié dans la revue «Textile Institute and Industry», vol. 14, n ° 12, déc. 1976, pages 376-379, décrit la fabrication de tissus de fibres de carbone à partir de fibres de cellulose, de bitume ou de polyacrylonitrile (PAN), ces matériaux constituant des «précurseurs» du carbone, disponibles sous forme de fibres. Pour fabriquer un tissu de carbone, des fibres d'un précurseur du carbone peuvent d'abord être tissées. Le précurseur est ensuite transformé en carbone par chauffage du tissu. Au cours de cette opération, il est indiqué que le retrait des fibres doit être empêché, afin notamment que l'orientation moléculaire à l'intérieur des fibres soit satisfaisante.

Ainsi, l'effet de retrait qui accompagne la transformation en carbone de fibres de matériaux précurseurs est considéré depuis de nombreuses années comme un inconvénient, lorsque cette trasnforma- tion est effectuée après tissage des fibres. C'est probablement pour cette reaison que les armatures utilisées dans la réalisation de pièces épaisses sont toujours réalisées directement à partir de tissus de fibres de carbone.

Conformément à l'invention, et contrairement au préjugé selon lequel le retrait des fibres qui se produit lors de la transformation en carbone constitue un inconvénient lorsque ces fibres sont tissées, il est proposé d'utiliser cet effet de retrait pour fabriquer des pièces tubulaires tissées présentant une densité de fibres plus importante et, le cas échéant, pour donner à ces pièces des profils et/ou des dimensions variés.

A cet effet, il est proposé un procédé de fabrication d'une pièce tubulaire tissée, formée au moins en partie de fibres de carbone, caractérisé en ce qu'il consiste à fabriquer en un seul tissage un tissu tubulaire avec des fibres dont au moins certaines sont carbonisables, puis à chauffer ce tissu à une température au moins égale à la température de carbonisation des fibres carbonisables, de façon à obtenir un retrait de ces fibres carbonisables, s'accompagnant d'un accroissement de la densité de fibres dans le tissu.

L'expression «fibres carbonisables» désigne ici toute fibre formée d'un matériau apte à se transformer en carbone sous l'effet d'un chauffage. Ce matériau peut notamment être un matériau préoxydé. Plus précisément, on citera les fibres cellulosiques et phénoliques, ainsi que les fibres de polyacrylonitrile (PAN) ou équivalents.

Dans un mode de réalisation particulaire de l'invention, on place le tissu tubulaire sur une pièce de forme avant de procéder au chauffage, ainsi, on peut donner au tissu une forme particulière, dans la limite du retrait maximum des fibres lors de leur transformation en carbone. (Ce retrait est d'environ 24% dans les trois directions pour un tissu formé uniquement, de fibres carbonisables). La pièce de forme, On limitant le retrait des fibres, provoque une mise en tension de celle-ci, ce qui conduit par ailleurs à une amélioration de la tenue mécanique de la pièce obtenue et à une réorganisation de l'arrangement des fibres.

Dans le cas particulier de la fabrication d'une pièce tubulaire épaisse, on fabrique un tissu tubulaire tridimensionnel à partir de fils de trame formant plusieurs couches orientées généralement selon une direction circonférentielle et de fils de chaîne traversant alternativement toutes les couches de fils de trame et s'étendant d'une extrémité à l'autre de la pièce, au moins les fils de trame étantformés de fibres carbonisables.

Différents exemples mettant en oeuvre les principes de l'invention vont maintenant être décrits.

Dans un premier exemple de mise en oeuvre de l'invention, on réalise en un seul tissage un tissu tubulaire formé de fibres de PAN orientée selon au moins deux directions différentes. On installe ensuite ce tissu sur une pièce de forme, en matériau réfractaire dont la forme et les dimensions extérieures correspondent à la forme et aux dimensions intérieures de la pièce à réaliser.

Une montée en température à une température comprise entre 800°C et 1800°C conduit à la transformation des fibres de PAN en fibres de carbone. Au cours du chauffage, les fibres se rétractent jusqu'à ce que les dimensions et la forme définies par la pièce de forme soient atteintes. Ce retrait s'accompagne d'une forte augmentation de la densité des fibres. De plus, la fin du retrait étant entravée par la pièce de forme, une réorganisation de l'orientation des fibres, ainsi qu'une amélioration de leur tenue mécanique sont aussi obtenues.

Dans un deuxième exemple proche du précédent, on place sur la pièce de forme un tissu tridimensionnel tubulaire, réalisé sans couture en un seul tissage. Un tel tissu peut notamment être formé de fils de trame formant plusieurs couches orientées généralement selon une direction circonférentielle et de fils de chaîne traversant alternativement dans l'un et l'autre sens toutes les couches de fils de trame et s'étendant d'une extrémité à l'autre de la pièce. Les fils de trame sont réalisés en fibres de PAN. Les fils de chaîne peuvent être également en fibres de PAN si un retrait dans les trois directions orthogonales est souhaité. Ils peuvent aussi être réalisés en un matériau réfractaire tel que graphite, silice, céramique, etc...

Un chauffage de montage entre 800 ° C et 18000C conduit ici encore aux effets énoncés précédemment. Cette technique peut notamment être utilisée pour fabriquer des éléments de fusées, des ceintures de pneumatiques, des soufflets de protection, des éléments de filtres, des renforts de pistons et cylindres pour moteurs d'automobiles, etc.

En variante, lorsque l'épaisseur de la pièce tubulaire à réaliser est supérieure à celle du tissu tridimensionnel tubulaire, on superpose plusieurs tissus de ce type sur une même pièce de forme. Un dispositif réfractaire complémentaire tel que des faisceaux de fils de graphite, bore, etc. peut alors être inséré entre deux tissus tubulaires. Le maintien de ce dispositif avant la montée en température est assuré par exemple au moyen d'un tissu alvéolé ou multitubulaire conçu pour disparaître lors du chauffage. Ce tissu peut notamment être un tissu de coton à faible taux de cendres.

De façon générale, on voit que le retrait de fibres qui accompagne leur transformation en fibres de carbone permet d'obtenir des pièces tubulaires tissées présentant une densité de fibres très accrue. De plus, ce retrait permet la mise en forme et/ou à dimension des pièces, grâce à l'utilisation d'éléments ou pièces de forme, en matériaux réfractaires (graphite, porcelaine, etc.) ou en matériaux destructibles (technique de fonderie).

## Revendications

1. Procédé de fabrication d'une pièce tubulaire tissuée, formée au moins en partie de fibres de carbone, caractérisé en ce qu'il consiste à fabriquer en un seul tissage un tissu tubulaire avec des fibres dont au moins certaines sont carbonisables, puis à chauffer ce tissu à une température au moins égale à la température de carbonisation des fibres carbonisables, de façon à obtenir un retrait de ces fibres carbonisables, s'accompagnant d'un accroîssement de la densité de fibres dans le tissu.

2. Procédé selon la revendication 1, caractérisé en ce que, avant de chauffer le tissu, on place ce dernier sur au moins une pièce de forme.

3. Procédé selon l'une quelconque des revendications 1 et 2, adapté à la fabrication d'une pièce tubulaire épaisse, caractérisé en ce qu'on fabrique un tissu tubulaire tridimensionnel à partir de fils de trame formant plusieurs couches orientées généralement selon une direction circonférentielle et de fils de chaîne traversant alternativement toutes les couches de fils de trame et s'étendant d'une extrémité à l'autre de la pièce, au moins les fils de trame étant formés de fibres carbonisables.

4. Procédé selon la revendication 3, caractérisé en ce que, avant de chauffer, on superpose plusieurs tissus tubulaires tridimensionnels, en insérant entre deux tissus adjacents un dispositif réfractaire complémentaire.

5. Procédé selon l'une quelconque des revendications précédentes, caractérisé en ce que les fils carbonisables sont des fils préoxydés choisis parmi les fibres cellulosiques, les fibres phénoliques et les fibres de polyacrylonitrile.

## Patentansprüche

1. Verfahren zur Herstellung eines gewebten rohrförmigen Gegenstands, wenigstens teilweise gebildet aus Carbonfasern, dadurch gekennzeichnet, daß es daraus besteht in einem einzigen Weben ein rohrförmiges Gewebe mit Fasern herzustellen, von denen wenigstens gewisse korbonisierbar sind, sodann dieses Gewebe auf eine Temperatur aufzuheizen, die wenigstens gleich der Karbonisierungstemperatur der karbonisierbaren Fasern ist, derart, daß ein Zusammenziehen dieser karbonisierbaren Fasern erreicht wird, was von einem Ansteigen der Dichte der Fasern in dem Gewebe begleitet wird.

2. Verfahren nach Anspruch 1, dadurch gekennzeichnet, daß vor dem Aufheizen des Gewebes, letzteres auf wenigstens ein Formteil gesetzt wird.

3. Verfahren nach Anspruch 1 oder 2, geeignet für die Herstellung eines dicken rohrförmigen Gegenstands, dadurch gekennzeichnet, daß ein dreidimensionales rohrförmiges Gewebe ausgehend von Schußfäden, die mehrere Schichten bilden, die allgemein entlang einer Umfangsrichtung ausgerichtet sind, und von Kettfäden hergestellt wird, die abwechselnd alle Schussfäden durchqueren, und sich von einem zum anderen Ende des Gegenstands erstrecken, wobei wenigstens die Schußfäden aus karbonisierbaren Fasern gebildet sind.

4. Verfahren nach Anspruch 3, dadurch gekennzeichnet, daß vor dem Aufheizen mehrere dreidimensionale rohrförmige Gewebe übereinandergeschichtet werden unter Einbringung zwischen zwei benachbarten Geweben einer komplementären feuerfesten Vorrichtung.

5. Verfahren nach einem, der vorhergehenden Ansprüche, dadurch gekennzeichnet, daß die karbonisierbaren Fasern voroxidierte Fasern sind, die ausgewählt sind aus den Cellulosefasern, den Phenolfasern und den Polyacrylnitrilfasern.

## Claims

1. Process for the production of a woven tubular part or piece, at least partly formed from carbon fibres, characterized in that it comprises producing in a single weaving operation a tubular fabric having fibres, whereof at least some are carbonizable, then heating said fabric to a temperature at least equal to the carboniszation temperature of the carbonizable fibres, in order to obtain a shrinkage of said carbonizable fibres acompanied by an increase in the density of the fibres in the fabric.

2. Process according to claim 1, characterized in that before heating the fabric, the latter is placed on at least one shaping member.

3. Process according to either of the claims 1 and 2 adapted to the production of a thick tubular part or piece, characterized in that a three-dimensional tubular fabric is produced from weft thread forming sever- allayers generally oriented in a circumferential direction and warp threads alternatively passing through all the layers of weft threads and extending from one end of the part to the other, whereby at least the weft threads are formed from carbonizable fibres.

4. Process according to claim 3, characterized in that prior to heating, several three-dimensional tubular fabrics are superimposed, whilst inserting between two adjacent fabrics a complimentary refractory device.

5. Process according to any one of the preceding claims, characterized in that the carbonizable threads are preoxidized threads chosen from among cellulose fibres, phenolic fibres and polyacrylonitrile fibres.
